# EUROPÄISCHE PATENTSCHRIFT

(11) **EP 1 974 068 B1**
(45) Veröffentlichungstag und Bekanntmachung des Hinweises auf die Patenterteilung: **24.07.2013**
(21) Anmeldenummer: 07703621.8
(22) Anmeldetag: 03.01.2007
(51) Int. Cl.: C22C 37/04, C22C 37/10

(54) **GUSSEISEN MIT KOBALT UND BAUTEIL**
CAST IRON COMPRISING COBALT AND COMPONENT
FONTE CONTENANT DU COBALT ET ÉLÉMENT CONSTITUTIF

(30) Priorität: 16.01.2006 EP 06000851
(43) Veröffentlichungstag der Anmeldung: 01.10.2008
(73) Patentinhaber: Siemens Aktiengesellschaft, 80333 München (DE)
(72) Erfinder: JANSSEN, Stefan, 45147 Essen (DE); SHENG, Shilun, 46149 Oberhausen (DE)
(86) Internationale Anmeldenummer: PCT/EP2007/050057
(87) Internationale Veröffentlichungsnummer: WO 2007/082788

(56) Entgegenhaltungen:
- JP-A- 61 041 721
- US-A1- 3 740 212
- SHENG ET AL: "High-strength cast and forged materials for application in steam turbine design" PARSONS 2000: ADVANCED MATERIALS FOR CENTURY TURBINES AND POWER PLANT. INTERNATIONAL CHARLES PARSONS TURBINE CONFERENCE, XX, XX, 2000, Seiten 149-169, XP009067048
- KERN T-U ET AL: "MATERIAL DEVELOPMENT FOR HIGH TEMPERATURE-STRESSED COMPONENTS OF TURBOMACHINES" STAINLESS STEEL WORLD, XX, XX, Oktober 1998 (1998-10), Seiten 19-27, XP009059714

## Beschreibung

Die Erfindung betrifft ein Gusseisen mit Kobalt gemäß Anspruch 1 und ein Bauteil gemäß Anspruch 32.

Die bekannten und im Einsatz befindlichen Gusseisenlegierungen (so genannte GJS Sphärogusslegierungen) verwenden hauptsächlich Silizium und Molybdän zur Steigerung der Kriechfestigkeit, Zunderbeständigkeit und Zeitstandfestigkeit. Dabei führen diese Elemente mit der Zeit aber zu einem deutlichen Abfall der Zähigkeit. ,

Molybdän zeigt darüber hinaus eine sehr große Seigerungsneigung.

Es ist daher Aufgabe der Erfindung eine Legierung und ein Bauteil anzugeben, die die oben genannten Nachteile überwinden und bessere mechanische Festigkeiten über die Einsatzdauer aufweisen.

JP 61 041 721 offenbart einer Sphäragusseisen mit 0.2-1.06.

Die Aufgabe wird gelöst durch eine Legierung gemäß Anspruch 1 und ein Bauteil gemäß Anspruch 32.

In den Unteransprüchen sind weitere vorteilhafte Maßnahmen aufgelistet, die beliebig miteinander in vorteilhafter Art und Weise miteinander verknüpft werden.

Die Erfindung besteht darin, dass Kobalt das Molybdän teilweise oder ganz ersetzen kann. Somit können die Anwendungsgrenzen, die die bisherige GJS-Legierung aufweisen, überwunden werden. Die erfindungsgemäße Legierung weist hohe Dehnungen für den Anwendungsbereich in dem Temperaturbereich von 450°C - 550°C auf und hat folgende Zusammensetzung (in wt%):

| | |
|---|---|
| Silizium | 2,0% - 4,5% |
| Kobalt | 0,5% - 5% |
| Kohlenstoff | 2,0% - 4,5%, insbesondere 2,5% - 4%, |
| Molybdän | ≤ 1,5%, insbesondere ≤ 1,0%, |
| Mangan | ≤ 0,25%, |
| Nickel | ≤ 0,5%, insbesondere ≤ 0,3%, |

Rest Eisen.

Vorteilhafterweise gilt, dass der Anteil von Silizium, Kobalt und Molybdän ≤ 7,5wt% ist.
Vorzugsweise liegt der Anteil von Kobalt in der Legierung zwischen 0,5wt% bis 1,5wt% Kobalt.
Vorteilhafte mechanische Werte werden für die Legierung jeweils erreicht, wenn der Kobalt-Gehalt bei 0,5wt%, bei 1,0wt% Kobalt, bei 1,5wt% Kobalt sowie 2,0wt% Kobalt liegt.

Die Legierung kann weitere Elemente aufweisen. Vorzugsweise besteht die Legierung jedoch aus Eisen, Silizium, Kobalt und Kohlenstoff.
Besondere Vorteile werden auch erzielt, wenn die Legierung aus Eisen, Silizium, Kobalt, Kohlenstoff und Mangan besteht. Weitere Vorteile ergeben sich mit einer Legierung, die aus Eisen, Silizium, Kobalt, Kohlenstoff sowie optionalen Beimengungen aus Molybdän, Mangan und/oder Nickel besteht.

Gegebenenfalls sind in der Legierung unerwünschte Verunreinigungen von maximal

| | |
|---|---|
| Phosphor | 0,007wt% |
| Schwefel | 0,008wt% |
| Magnesium | 0,049wt% |

vorhanden.

Weiterhin ist vorzugsweise kein Chrom (Cr) in der Legierung bis auf die üblichen Verunreinigungen vorhanden.
Ebenso vorzugsweise ist kein Magnesium (Mg) in der Legierung bis auf die üblichen Verunreinigungen vorhanden.

Ausführungsbeispiele der Erfindung werden anhand folgender Figuren näher erläutert.

Es zeigen:
- Figur 1: ein Schliffbild,
- Figur 2: mechanische Kennwerte,
- Figur 3: eine Dampfturbine,
- Figur 4: eine Gasturbine.

Figur 1 zeigt ein fast optimales ferritisches Gefüge (angeätzt) mit Kugelgraphit aus einer Legierung mit etwa 2wt% Kobalt:

| | |
|---|---|
| Kohlenstoff | 3,67wt% |
| Silizium | 2,41wt% |
| Mangan | 0,029wt% |
| Kobalt | 1,94wt% |
| Eisen | Rest. |

Figur 2 zeigt den Einfluss von Kobalt auf die.mechanischen Eigenschaften der Legierung, die in der folgenden Tabelle (Angaben in wt%) aufgezeigt sind.

| | | | | |
|---|---|---|---|---|
| Kobalt | 0 | 0,54 | 1,04 | 1, 94 |
| Kohlenstoff | 3, 63 | 3,61 | 3, 68 | 3,67 |
| Silizium | 2,45 | 2,44 | 2,47 | 2,41 |
| Mangan | 0,067 | 0,036 | 0,03 | 0,029 |
| Phosphor | 0,007 | 0,006 | 0,007 | 0,007 |
| Schwefel | 0,009 | 0,006 | 0,008 | 0,008 |
| Magnesium | 0,044 | 0,04 | 0,05 | 0,049 |

Die Bruchdehnung Rₚ₀₂ steigt von 271N/mm² auf 284N/mm²
Die Zugfestigkeit Rm steigt von 403N/mm² auf 412N/mm².
Die Bruchdehnung A5 steigt von 15,5% auf 21,9%.
Ebenso steigt die Brucheinschnürung Z von 13,8% auf 29,5%.

Schon geringe Anteile von Kobalt (0,5wt% bis 1,0wt% oder 1,0wt% bis 1,5wt%) verbessern die mechanischen Kennwerte.

In Figur 3 ist eine Dampfturbine 300, 303 mit einer sich entlang einer Rotationsachse 306 erstreckenden Turbinenwelle 309 dargestellt.

Die Dampfturbine weist eine Hochdruck-Teilturbine 300 und eine Mitteldruck-Teilturbine 303 mit jeweils einem Innengehäuse 312 und einem dieses umschließenden Außengehäuses 315 auf. Die Hochdruck-Teilturbine 300 ist beispielsweise in Topfbauart ausgeführt. Die Mitteldruck-Teilturbine 303 ist beispielsweise zweiflutig ausgeführt. Es ist ebenfalls möglich, dass die Mitteldruck-Teilturbine 303 einflutig ausgeführt ist.

Entlang der Rotationsachse 306 ist zwischen der Hochdruck-Teilturbine 300 und der Mitteldruck-Teilturbine 303 ein Lager 318 angeordnet, wobei die Turbinenwelle 309 in dem Lager 318 einen Lagerbereich 321 aufweist. Die Turbinenwelle 309 ist auf einem weiteren Lager 324 neben der Hochdruck-Teilturbine 300 aufgelagert. Im Bereich dieses Lagers 324 weist die Hochdruck-Teilturbine 300 eine Wellendichtung 345 auf. Die Turbinenwelle 309 ist gegenüber dem Außengehäuse 315 der Mitteldruck-Teilturbine 303 durch zwei weitere Wellendichtungen 345 abgedichtet. Zwischen einem Hochdruck-Dampfeinströmbereich 348 und einem Dampfaustrittsbereich 351 weist die Turbinenwelle 309 in der Hochdruck-Teilturbine 300 die Hochdruck-Laufbeschaufelung 357 auf. Diese Hochdruck-Laufbeschaufelung 357 stellt mit den zugehörigen, nicht näher dargestellten Laufschaufeln einen ersten Beschaufelungsbereich 360 dar.

Die Mitteldruck-Teilturbine 303 weist einen zentralen Dampfeinströmbereich 333 auf. Dem Dampfeinströmbereich 333 zugeordnet weist die Turbinenwelle 309 eine radialsymmetrische Wellenabschirmung 363, eine Abdeckplatte, einerseits zur Teilung des Dampfstromes in die beiden Fluten der Mitteldruck-Teilturbine 303 sowie zur Verhinderung eines direkten Kontaktes des heißen Dampfes mit der Turbinenwelle 309 auf. Die Turbinenwelle 309 weist in der Mitteldruck-Teilturbine 303 einen zweiten Beschaufelungsbereich 366 mit den Mitteldruck-Laufschaufeln 354 auf. Der durch den zweiten Beschaufelungsbereich 366 strömende heiße Dampf strömt aus der Mitteldruck-Teilturbine 303 aus einem Abströmstutzen 369 zu einer strömungstechnisch nachgeschalteten, nicht dargestellten Niederdruck-Teilturbine.

Die Turbinenwelle 309 ist beispielsweise aus zwei Teilturbinenwellen 309a und 309b zusammengesetzt, die im Bereich des Lagers 318 fest miteinander verbunden sind. Jede Teilturbinenwelle 309a, 309b weist eine als zentrale Bohrung 372a entlang der Rotationsachse 306 ausgebildete Kühlleitung 372 auf: Die Kühlleitung 372 ist mit dem Dampfaustrittsbereich 351 über eine eine radiale Bohrung 375a aufweisende Zuströmleitung 375 verbunden. In der Mitteldruck-Teilturbine 303 ist die Kühlmittelleitung 372 mit einem nicht näher dargestellten Hohlraum unterhalb der Wellenabschirmung verbunden. Die Zustromleitungen 375 sind als radiale Bohrung 375a ausgeführt, wodurch "kalter" Dampf aus der Hochdruck-Teilturbine 300 in die zentrale Bohrung 372a einströmen kann. Über die insbesondere auch als radial gerichtete Bohrung 375a ausgebildete Abströmleitung 372 gelangt der Dampf durch den Lagerbereich 321 hindurch in die Mitteldruck-Teilturbine 303 und dort an die Manteloberfläche 330 der Turbinenwelle 309 im Dampfeinströmbereich 333. Der durch die Kühlleitung strömende Dampf hat eine deutlich niedrigere Temperatur als der in den Dampfeinströmbereich 333 einströmende zwischenüberhitzte Dampf, so dass eine wirksame Kühlung der ersten Laufschaufelreihen 342 der Mitteldruck-Teilturbine 303 sowie der Manteloberfläche 330 im Bereich dieser Laufschaufelreihen 342 gewährleistet ist.

Die Figur 4 zeigt beispielhaft eine Gasturbine 100 in einem Längsteilschnitt.

Die Gasturbine 100 weist im Inneren einen um eine Rotationsachse 102 drehgelagerten Rotor 103 mit einer Welle 101 auf, der auch als Turbinenläufer bezeichnet wird.
Entlang des Rotors 103 folgen aufeinander ein Ansauggehäuse 104, ein Verdichter 105, eine beispielsweise torusartige Brennkammer 110, insbesondere Ringbrennkammer, mit mehreren koaxial angeordneten Brennern 107, eine Turbine 108 und das Abgasgehäuse 109.

Die Ringbrennkammer 110 kommuniziert mit einem beispielsweise ringförmigen Heißgaskanal 111. Dort bilden beispielsweise vier hintereinander geschaltete Turbinenstufen 112 die Turbine 108.

Jede Turbinenstufe 112 ist beispielsweise aus zwei Schaufelringen gebildet. In Strömungsrichtung eines Arbeitsmediums 113 gesehen folgt im Heißgaskanal 111 einer Leitschaufelreihe 115 eine aus Laufschaufeln 120 gebildete Reihe 125.

Die Leitschaufeln 130 sind dabei an einem Innengehäuse 138 eines Stators 143 befestigt, wohingegen die Laufschaufeln 120 einer Reihe 125 beispielsweise mittels einer Turbinenscheibe 133 am Rotor 103 angebracht sind.
An dem Rotor 103 angekoppelt ist ein Generator oder eine Arbeitsmaschine (nicht dargestellt).

Während des Betriebes der Gasturbine 100 wird vom Verdichter 105 durch das Ansauggehäuse 104 Luft 135 angesaugt und verdichtet. Die am turbinenseitigen Ende des Verdichters 105 bereitgestellte verdichtete Luft wird zu den Brennern 107 geführt und dort mit einem Brennmittel vermischt. Das Gemisch wird dann unter Bildung des Arbeitsmediums 113 in der Brennkammer 110 verbrannt. Von dort aus strömt das Arbeitsmedium 113 entlang des Heißgaskanals 111 vorbei an den Leitschaufeln 130 und den Laufschaufeln 120. An den Laufschaufeln 120 entspannt sich das Arbeitsmedium 113 impulsübertragend, so dass die Laufschaufeln 120 den Rotor 103 antreiben und dieser die an ihn angekoppelte Arbeitsmaschine.

Die dem heißen Arbeitsmedium 113 ausgesetzten Bauteile unterliegen während des Betriebes der Gasturbine 100 thermischen Belastungen. Die Leitschaufeln 130 und Laufschaufeln 120 der in Strömungsrichtung des Arbeitsmediums 113 gesehen ersten Turbinenstufe 112 werden neben den die Ringbrennkammer 110 auskleidenden Hitzeschildelementen am meisten thermisch belastet.
Um den dort herrschenden Temperaturen standzuhalten, können diese mittels eines Kühlmittels gekühlt werden.

Ebenso können Substrate der Bauteile eine gerichtete Struktur aufweisen, d.h. sie sind einkristallin (SX-Struktur) oder weisen nur längsgerichtete Körner auf (DS-Struktur).
Als Material für die Bauteile, insbesondere für die Turbinenschaufel 120, 130 und Bauteile der Brennkammer 110 werden beispielsweise eisen-, nickel- oder kobaltbasierte Superlegierungen verwendet.
Solche Superlegierungen sind beispielsweise aus der EP 1 204 776 B1, EP 1 306 454, EP 1 319 729 A1, WO 99/67435 oder WO 00/44949 bekannt; diese Schriften sind bzgl. der chemischen Zusammensetzung der Legierungen Teil der Offenbarung.

Ebenso können die Schaufeln 120, 130 Beschichtungen gegen Korrosion (MCrAlX; M ist zumindest ein Element der Gruppe Eisen (Fe), Kobalt (Co), Nickel (Ni), X ist ein Aktivelement und steht für Yttrium (Y) und/oder Silizium, Scandium (Sc) und/oder zumindest ein Element der Seltenen Erden bzw. Hafnium). Solche Legierungen sind bekannt aus der EP 0 486 489 B1, EP 0 786 017 B1, EP 0 412 397 B1 oder EP 1 306 454 A1, die bzgl. der chemischen Zusammensetzung Teil dieser Offenbarung sein sollen.

Auf der MCrAlX kann noch eine Wärmedämmschicht vorhanden sein, und besteht beispielsweise aus ZrO₂, Y₂O₃-ZrO₂, d.h. sie ist nicht, teilweise oder vollständig stabilisiert durch Yttriumoxid und/oder Kalziumoxid und/oder Magnesiumoxid.

Durch geeignete Beschichtungsverfahren wie z.B. Elektronenstrahlverdampfen (EB-PVD) werden stängelförmige Körner in der Wärmedämmschicht erzeugt.

Die Leitschaufel 130 weist einen dem Innengehäuse 138 der Turbine 108 zugewandten Leitschaufelfuß (hier nicht dargestellt) und einen dem Leitschaufelfuß gegenüberliegenden Leitschaufelkopf auf. Der Leitschaufelkopf ist dem Rotor 103 zugewandt und an einem Befestigungsring 140 des Stators 143 festgelegt.

## Patentansprüche

1. Sphärogusseisen enthaltend (in wt%) :
| | |
|---|---|
| Silizium | 2,0% - 4,5% |
| Kobalt | 0,5% - 5% |
| Kohlenstoff | 2,0% - 4,5%, insbesondere 2,5% - 4%, |
| Molybdän | ≤ 1,5%, insbesondere ≤ 1,0%, |
| Mangan | ≤ 0,25%, |
| Nickel | ≤ 0,5%, insbesondere ≤ 0,3%, |
Rest Eisen.

2. Sphärogusseisen nach Anspruch 1,
bei der der Anteil von Silizium, Kobalt und Molybdän kleiner 7,5wt% beträgt.

3. Sphärogusseisen nach Anspruch 1 oder 2,
enthaltend 0,5wt% bis 2,0wt% Kobalt.

4. Sphärogusseisen nach Anspruch 1 oder 2,
enthaltend 0,5wt% bis 1,5wt% Kobalt.

5. Sphärogusseisen nach Anspruch 1 oder 2,
enthaltend 0,5wt% bis 1,0wt% Kobalt.

6. Sphärogusseisen nach Anspruch 1 oder 2,
enthaltend 1,0wt% bis 2,0wt% Kobalt.

7. Sphärogusseisen nach Anspruch 1 oder 2,
enthaltend 1,0wt% bis 1,5wt% Kobalt.

8. Sphärogusseisen nach Anspruch 1 oder 2,
enthaltend 1,5wt% bis 2,0wt% Kobalt.

9. Sphärogusseisen nach Anspruch 1 oder 2,
enthaltend 0,5wt% Kobalt.

10. Sphärogusseisen nach Anspruch 1 oder 2,
enthaltend 1wt% Kobalt.

11. Sphärogusseisen nach Anspruch 1 oder 2,
enthaltend 1,5wt% Kobalt.

12. Sphärogusseisen nach Anspruch 1 oder 2,
enthaltend 2,0wt% Kobalt.

13. Sphärogusseisen nach einem oder mehreren der vorherigen Ansprüche,
die Molybdän enthält.

14. Sphärogusseisen nach einem oder mehreren der vorherigen Ansprüche 1 bis 12,
die kein Molybdän enthält.

15. Sphärogusseisen nach einem oder mehreren der vorherigen Ansprüche,
die Mangan enthält.

16. Sphärogusseisen nach Anspruch 15,
die einen Mangan-Gehalt ≤ 0,07wt% aufweist.

17. Sphärogusseisen nach Anspruch 15,
die einen Mangangehalt ≤ 0,03wt% aufweist.

18. Sphärogusseisen nach einem oder mehreren der vorherigen Ansprüche 1 bis 14,
die kein Mangan enthält.

19. Sphärogusseisen nach einem oder mehreren der vorherigen Ansprüche,
die Nickel enthält.

20. Sphärogusseisen nach einem oder mehreren der vorherigen Ansprüche 1 bis 18,
die kein Nickel enthält.

21. Sphärogusseisen nach einem oder mehreren der vorherigen Ansprüche,
die 2,0wt% 3,0wt% Silizium enthält.

22. Sphärogusseisen nach Anspruch 21,
die 2,5wt% Silizium enthält.

23. Sphärogusseisen nach einem oder mehreren der vorherigen Ansprüche,
die 3,5wt% bis 4,0wt% Kohlenstoff,
insbesondere 3,7wt% Kohlenstoff enthält.

24. Sphärogusseisen nach einem oder mehreren der vorherigen Ansprüche,
die maximal 0,007wt% Phosphor enthält.

25. Sphärogusseisen nach einem oder mehreren der vorherigen Ansprüche,
die maximal 0,008wt% Schwefel (S) enthält.

26. Sphärogusseisen nach einem oder mehreren der vorherigen Ansprüche,
die maximal 0,05wt% Magnesium enthält.

27. Sphärogusseisen nach einem oder mehreren der vorherigen Ansprüche,
die kein Chrom (Cr) enthält.

28. Sphärogusseisen nach einem oder mehreren der vorherigen Ansprüche,
die kein Magnesium (Mg) enthält.

29. Sphärogusseisen nach einem oder mehreren der vorherigen Ansprüche,
bestehend aus
Eisen, Silizium, Kobalt und Kohlenstoff.

30. Sphärogusseisen nach einem oder mehreren der vorherigen Ansprüche 1 bis 28,
bestehend aus
Eisen, Silizium, Kobalt Kohlenstoff und Mangan.

31. Sphärogusseisen nach einem oder mehreren der vorherigen Ansprüche 1 bis 28,
bestehend aus
Eisen, Silizium, Kobalt Kohlenstoff und optional Mangan, Molybdän und/oder Nickel.

32. Bauteil,
bestehend aus einer Sphärogusseisen nach einem oder mehreren der Ansprüche 1 bis 31.

33. Bauteil nach Anspruch 32,
das ein Gehäuseteil ist.

34. Bauteil nach Anspruch 32 oder 33,
das ein Bauteil einer Dampfturbine (300, 303) oder einer Gasturbine (100) ist.

35. Bauteil nach Anspruch 32, 33 oder 34,
das ein Substrat aufweist, das eisen- oder stahlbasiert ist.

## Claims

1. Nodular cast iron containing (in wt%):
| | |
|---|---|
| silicon | 2.0% - 4.5% |
| cobalt | 0.5% - 5% |
| carbon | 2.0% - 4.5%, in particular 2.5% - 4%, |
| molybdenum | ≤ 1.5%, in particular ≤1.0%, |
| manganese | ≤ 0.25%, |
| nickel | ≤ 0.5%, in particular ≤0.3%, |
remainder iron.

2. Nodular cast iron according to Claim 1,
wherein the proportion of silicon, cobalt and molybdenum is less than 7.5 wt%.

3. Nodular cast iron according to Claim 1 or 2,
containing from 0.5 wt% to 2.0 wt% cobalt.

4. Nodular cast iron according to Claim 1 or 2,
containing from 0.5 wt% to 1.5 wt% cobalt.

5. Nodular cast iron according to Claim 1 or 2,
containing from 0.5 wt% to 1.0 wt% cobalt.

6. Nodular cast iron according to Claim 1 or 2,
containing from 1.0 wt% to 2.0 wt% cobalt.

7. Nodular cast iron according to Claim 1 or 2,
containing from 1.0 wt% to 1.5 wt% cobalt.

8. Nodular cast iron according to Claim 1 or 2,
containing from 1.5 wt% to 2.0 wt% cobalt.

9. Nodular cast iron according to Claim 1 or 2,
containing 0.5 wt% cobalt.

10. Nodular cast iron according to Claim 1 or 2,
containing 1 wt% cobalt.

11. Nodular cast iron according to Claim 1 or 2,
containing 1.5 wt% cobalt.

12. Nodular cast iron according to Claim 1 or 2,
containing 2.0 wt% cobalt.

13. Nodular cast iron according to one or more of the preceding claims,
which contains molybdenum.

14. Nodular cast iron according to one or more of the preceding Claims 1 to 12,
which contains no molybdenum.

15. Nodular cast iron according to one or more of the preceding claims,
which contains manganese.

16. Nodular cast iron according to Claim 15,
which has a manganese content ≤ 0.07 wt%.

17. Nodular cast iron according to Claim 15,
which has a manganese content ≤ 0.03 wt%.

18. Nodular cast iron according to one or more of the preceding Claims 1 to 14,
which contains no manganese.

19. Nodular cast iron according to one or more of the preceding claims,
which contains nickel.

20. Nodular cast iron according to one or more of the preceding Claims 1 to 18,
which contains no nickel.

21. Nodular cast iron according to one or more of the preceding claims,
which contains 2.0 wt% - 3.0 wt% silicon.

22. Nodular cast iron according to Claim 21,
which contains 2.5 wt% silicon.

23. Nodular cast iron according to one or more of the preceding claims,
which contains from 3.5 wt% to 4.0 wt% carbon,
in particular 3.7 wt% carbon.

24. Nodular cast iron according to one or more of the preceding claims,
which contains at most 0.07 wt% phosphorus.

25. Nodular cast iron according to one or more of the preceding claims,
which contains at most 0.008 wt% sulfur (S).

26. Nodular cast iron according to one or more of the preceding claims,
which contains at most 0.05 wt% magnesium.

27. Nodular cast iron according to one or more of the preceding claims,
which contains no chromium (Cr).

28. Nodular cast iron according to one or more of the preceding claims,
which contains no magnesium (Mg).

29. Nodular cast iron according to one or more of the preceding claims,
consisting of
iron, silicon, cobalt and carbon.

30. Nodular cast iron according to one or more of the preceding Claims 1 to 28,
consisting of
iron, silicon, cobalt, carbon and manganese.

31. Nodular cast iron according to one or more of the preceding Claims 1 to 28,
consisting of
iron, silicon, cobalt, carbon and optionally manganese, molybdenum and/or nickel.

32. Component,
consisting of a nodular cast iron according to one or more of Claims 1 to 31.

33. Component according to Claim 32,
which is a housing part.

34. Component according to Claim 32 or 33,
which is a component of a steam turbine (300, 303) or a gas turbine (100).

35. Component according to Claim 32, 33 or 34,
which comprises a substrate which is iron- or steel-based.

## Revendications

1. Fonte à graphite sphéroïdale contenant (en % en poids) :
| | |
|---|---|
| silicium | 2,0 % - 4,5 % |
| cobalt | 0,5 % - 5 % |
| carbone | 2,0 % - 4,5 %, notamment 2,5 % - 4 % |
| molybdène | ≤ 1,5 %, notamment ≤ 1,0 % |
| manganèse | ≤ 0,25 % |
| nickel | ≤ 0,5 %, notamment ≤ 0,3 % |
le reste étant du fer.

2. Fonte à graphite sphéroïdale suivant la revendication 1,
dans laquelle la proportion de silicium, de cobalt et de molybdène est plus petite que 7,5 % en poids.

3. Fonte à graphite sphéroïdale suivant l'une des revendications 1 ou 2,
contenant de 0,5 % en poids à 2,0 % en poids de cobalt.

4. Fonte à graphite sphéroïdale suivant l'une des revendications 1 ou 2,
contenant de 0,5 % en poids à 1,5 % en poids de cobalt.

5. Fonte à graphite sphéroïdale suivant l'une des revendications 1 ou 2,
contenant de 0,5 % en poids à 1,0 % en poids de cobalt.

6. Fonte à graphite sphéroïdale suivant l'une des revendications 1 ou 2,
contenant de 1,0 % en poids à 2,0 % en poids de cobalt.

7. Fonte à graphite sphéroïdale suivant l'une des revendications 1 ou 2,
contenant de 1,0 % en poids à 1,5 % en poids de cobalt.

8. Fonte à graphite sphéroïdale suivant l'une des revendications 1 ou 2,
contenant de 1,5 % en poids à 2,0 % en poids de cobalt.

9. Fonte à graphite sphéroïdale suivant l'une des revendications 1 ou 2,
contenant 0, 5 % en poids de cobalt.

10. Fonte à graphite sphéroïdale suivant l'une des revendications 1 ou 2,
contenant 1 % en poids de cobalt.

11. Fonte à graphite sphéroïdale suivant l'une des revendications 1 ou 2,
contenant 1,5 % en poids de cobalt.

12. Fonte à graphite sphéroïdale suivant l'une des revendications 1 ou 2,
contenant 2,0 % en poids de cobalt.

13. Fonte à graphite sphéroïdale suivant l'une ou plusieurs des revendications précédentes,
qui contient du molybdène.

14. Fonte à graphite sphéroïdale suivant l'une ou plusieurs des revendications précédentes 1 à 12,
qui ne contient pas de molybdène.

15. Fonte à graphite sphéroïdale suivant l'une ou plusieurs des revendications précédentes,
qui contient du manganèse.

16. Fonte à graphite sphéroïdale suivant la revendication 15,
qui a une teneur en manganèse ≤ 0,07 % en poids.

17. Fonte à graphite sphéroïdale suivant la revendication 15,
qui a une teneur en manganèse ≤ 0,03 % en poids.

18. Fonte à graphite sphéroïdale suivant l'une ou plusieurs des revendications précédentes 1 à 14,
qui ne contient pas de manganèse.

19. Fonte à graphite sphéroïdale suivant l'une ou plusieurs des revendications précédentes,
qui contient de nickel.

20. Fonte à graphite sphéroïdale suivant l'une ou plusieurs des revendications précédentes 1 à 18,
qui ne contient pas de nickel.

21. Fonte à graphite sphéroïdale suivant l'une ou plusieurs des revendications précédentes,
qui contient de 2,0 % en poids à 3,0 % en poids de silicium.

22. Fonte à graphite sphéroïdale suivant la revendication 21, qui contient 2,5 % en poids de silicium.

23. Fonte à graphite sphéroïdale suivant l'une ou plusieurs des revendications précédentes,
qui contient de 3,5 % en poids à 4,0 % en poids de carbone, notamment 3,7 % en poids de carbone.

24. Fonte à graphite sphéroïdale suivant l'une ou plusieurs des revendications précédentes,
qui contient au maximum 0,007 % en poids de phosphore.

25. Fonte à graphite sphéroïdale suivant l'une ou plusieurs des revendications précédentes,
qui contient au maximum 0,0008 % en poids de souffre ( S ).

26. Fonte à graphite sphéroïdale suivant l'une ou plusieurs des revendications précédentes,
qui contient au maximum 0,05 % en poids de magnésium.

27. Fonte à graphite sphéroïdale suivant l'une ou plusieurs des revendications précédentes,
qui ne contient pas de chrome ( Cr ).

28. Fonte à graphite sphéroïdale suivant l'une ou plusieurs des revendications précédentes,
qui ne contient pas de magnésium ( Mg ).

29. Fonte à graphite sphéroïdale suivant l'une ou plusieurs des revendications précédentes,
constituée de
fer, silicium, cobalt et carbone.

30. Fonte à graphite sphéroïdale suivant l'une ou plusieurs des revendications précédentes 1 à 28,
constituée de
fer, silicium, cobalt, carbone et manganèse.

31. Fonte à graphite sphéroïdale suivant l'une ou plusieurs des revendications précédentes 1 à 28,
constituée de
fer, silicium, cobalt, carbone et éventuellement manganèse, molybdène et/ou nickel.

32. Elément constitutif,
en fonte à graphite sphéroïdale suivant l'une ou plusieurs des revendications précédentes 1 à 31.

33. Elément constitutif suivant la revendication 32,
qui est une partie de carter.

34. Elément constitutif suivant l'une des revendications 32 ou 33,
qui est un élément constitutif d'une turbine ( 300, 303 ) à vapeur ou d'une turbine ( 100 ) à gaz.

35. Elément constitutif suivant l'une des revendications 32, 33 ou 34,
qui a un substrat à base de fer ou d'acier.
